# EUROPÄISCHE PATENTANMELDUNG

(11) **EP 0 212 250 A2**
(43) Veröffentlichungstag der Anmeldung: **04.03.1987**
(21) Anmeldenummer: 86109683.2
(22) Anmeldetag: 15.07.1986
(51) Int. Cl.: F01C 21/08, F01C 21/10, F04C 2/34

(54) **Korrosionsbeständige Drehschieberpumpe und Verfahren zu ihrer Herstellung**

(30) Priorität: 14.08.1985 DE 3529106
(71) Anmelder: Ringsdorff-Werke GmbH, D-53170 Bonn (DE); Gebrüder Becker GmbH & Co., D-42279 Wuppertal (DE)
(72) Erfinder: Ulsamer, Walter, Dr., D-5480 Remagen (DE); Boller, Karl-Heinz, D-5340 Bad Honnef (DE); Henning, Hans-Heinrich, Dr., D-5828 Ennepetal (DE); Frohn, Dieter, Dipl.-Ing., D-5600 Wuppertal (DE)

(57) **Zusammenfassung**

Drehschieberpumpe, vor allem aus Grauguß, deren dem Arbeitsraum zugekehrte Flächen mit einer korrosionsbeständigen Schutzschicht aus Magnetit versehen sind. Die durch Reaktion mit Wasserdampf gebildete Magnetitschicht ist vorzugsweise mit einem Kunstharz infiltriert.

## Beschreibung

Gegenstand der Erfindung ist eine Drehschieberpumpe mit einem exzentrisch in einem Arbeitsraum gelagerten Drehkolben, Gehäuse und Seitendeckeln aus einem Eisenwerkstoff und ein Verfahren zur Herstellung der Pumpe.

Drehschieberpumpen enthalten im wesentlichen einen zylindrischen Arbeitsraum, einen im Arbeitsraum exzentrisch gelagerten Drehkolben und wenigstens zwei Schieber, die in Schlitzen des Drehkolbens gelagert sind und beim Betrieb der Pumpe durch Fliehkraft gegen das den Arbeitsraum begrenzende Gehäuse gedrückt werden. Die Schieber gleiten in den Schlitzen des Drehkolbens,an der Gehäusewand und den in das Gehäuse eingesetzten Seitendeckeln und nutzen sich beim Pumpenbetrieb ab, wobei die Verschleißrate der Schieber im wesentlichen durch die Beschaffenheit der Gleitflächen bestimmt wird. Zur Verringerung der Verschleißrate sind für die im Reibungseingriff stehenden Teile der Pumpe Kombinationen aus bestimmten Werkstoffen vorgeschlagen worden, z.B. einem Gehäuse aus Sintermetall, Deckel und Schieber aus dem gleichen graphithaltigen Werkstoff (DE-GM 82 02 785). Für Pumpen größerer Abmessungen und Leistungen ist diese Lösung vor allem wegen der höheren Festigkeitsanforderungen und auch aus Kostengründen weniger geeignet. Man verwendet daher vorzugsweise Pumpen, deren Gehäuse und Seitendeckel aus einem Eisenwerkstoff, z.B. Grauguß bestehen.

Ein wesentlicher Nachteil dieser Werkstoffe ist ihre ungenügende Korrosionsbeständigkeit. In feuchter Atmosphäre bilden sich auf Drehkolben, Gehäusewand und den Seitendeckeln lochfraßnähnliche Korrosionsstellen aus, deren Menge und Intensität durch die Einwirkung korrosiver Stoffe, wie Schwefeldioxid, beträchtlich gesteigert werden kann. Die Korrosionsstellen rauhen die Gleitflächen mehr oder weniger stark auf, wodurch die Verschleißrate der Schieber wesentlich zunimmt. Schließlich können Korrosionsprodukte den schmalen Spalt zwischen Drehkolben und Seitendeckel oder zwischen Schieber und Drehkolbenschlitzen derart ausfüllen, daß nach längeren Stillstandzeiten ein Anfahren der Pumpe nicht mehr möglich ist. Maßnahmen zur Verminderung des korrosiven Angriffs führten bisher nicht zu einer allgemein befriedigenden Lösung. Das Besprühen der Gleitflächen mit PTFE-Aerosolen ergibt nur ausnahmsweise eine beachtliche Senkung der Korrosionsrate, verchromte oder vernickelte Laufflächen oder der Einsatz von Edelstählen vermindern zwar die Korrosionsrate, die Verschleißrate der im wesentlichen aus Graphit bestehenden Schieber bleibt aber bei diesen Werkstoffkombinationen vor allem bei hohen Umfanggeschwindigkeiten vergleichsweise groß.

Der Erfindung liegt daher die Aufgabe zugrunde, eine Drehschieberpumpe zu schaffen, die in feuchter und korrodierender Atmosphäre ohne korrosionsbedingte Schäden arbeitet und deren Schieber eine kleine Verschleißrate haben.

Die Aufgabe wird mit einer Drehschieberpumpe der eingangs genannten Art gelöst, deren Drehkolben, Gehäusewand und Seitendeckel auf den dem Arbeitsraum zugekehrten Seiten mit einer Schutzschicht aus Magnetit versehen sind.

Schutzschichten aus Magnetit schirmen die beschichteten Pumpenteile gegen atmosphärische Stoffe ab und verhindern eine Schädigung der Gleitflächen durch die Bildung von Korrosionsprodukten. Zugleich weist die Magnetitschicht ein günstiges Reibungsverhalten auf, so daß der Verschleiß der Schieber auch bei großer Umfangsgeschwindigkeit gering ist. Die Dicke der Magnetit-Schutzschicht sollte bevorzugt wenigstens 0,005 und höchstens 0,05 mm betragen, da bei kleineren Dicken eine geschlossene Schicht nicht immer erreicht wird und bei dickeren Schichten die Schlagfestigkeit abnimmt. Magnetitschichten weisen in der Regel eine Restporosität auf und sind aus diesem Grund gegen Fluide nicht immer impermeabel. In diesen Fällen ist es von Vorteil, mit einem Kunstharz infiltrierte Magnetitschichten zu verwenden. Geeignet als Infiltrationsmittel sind alle Kunstharze, die bei der Arbeitstemperatur der Pumpe gegen die aggresiven Stoffe beständig sind. Besonders geeignet sind Acrylat-Harze, die bei guter chemischer und thermischer Beständigkeit sich einfach verarbeiten lassen.

Zur Herstellung der Schutzschicht aus Magnetit auf Drehkolben, Gehäusewand und Seitendeckeln der Drehschieberpumpe werden diese Pumpenteile bei einer Temperatur zwischen 500 bis 650 °C einer wasserdampfhaltigen Atmosphäre ausgesetzt. Dabei beträgt der atmosphärische Druck etwa 0,01 bis 0,05 bar, die Behandlungsdauer ist etwa 2 h. Die Pumpenteile werden dann außerhalb des Vakuumofens auf Raumtemperatur abgekühlt. Die auf der Oberfläche der Pumpenteile gebildete bläulichschwarze schlagzähe Magnetitschicht ist im wesentlichen gegen Fluide undurchlässig. Nach einer bevorzugten Ausführung des Verfahrens werden die mit einer Magnetitschicht versehenen Pumpenteile in die Schmelze oder Lösung eines Kunstharzes getaucht und die Poren der Magnetitschicht mit dem Imprägniermittel gefüllt. Der Infiltration des Harzes erfolgt in an sich bekannter Weise zweckmäßig bei vermin dertem atmosphärischem Druck, gegebenenfalls wird dann der Druck erhöht. Nach beendeter Infiltration werden die Pumpenteile zum Härten des Kunstharzes auf wenigstens 80 °C erhitzt, wobei die Temperatur und auch die Härtungszeit im wesentlichen durch die Harzart bestimmt wird. Als Infiltrationsmittel werden thermoplastische und duroplastische Kunstharze und Harzlösungen verwendet, die temperatur- und korrosionsbeständig sind und deren Viskosität bei der Infiltrierung etwa 100 mPa · s nicht überschreiten sollte. Bevorzugt werden wegen ihrer Beständigkeit und kurzen Härtungszeiten Acrylatharze, wie Polymethacrylat oder Triethylenglykol-Dimethyl-Acrylat.

Die Beschichtung der Pumpenteile - Drehkolben, Gehäuse und Seitendeckel - mit Magnetit ermöglicht die Verwendung von Eisenwerkstoffen, wie Grauguß, Sphäroguß, Stahlguß, unlegierten und niedriglegierten Stählen, die wegen der oben beschriebenen Mängel nicht oder nur eingeschränkt für diesen Zweck eingesetzt werden konnten. Die Schutzschicht aus Magnetit schirmt die Pumpenteile aus diesen Werkstoffen gegen korrosiv wirkende Fluide ab, verhindert bei dem Pumpenbetrieb störende Schäden an den Teilen und ermöglicht wegen seines günstigen Reibverhaltens die Reduzierung der Verschleißrate der Schieber.

Die Erfindung wird nachfolgend beispielhaft beschrieben:

Drehkolben, Gehäuse und Seitendeckel aus Grauguß 6620, DIN 1691, wurden in einem Autoklaven mit einer Rate von etwa 500 K/h auf 600 °C erhitzt, der Druck auf 0,03 bar abgesenkt und der Autoklav mit insgesamt etwa 24 kg Wasserdampf gespült. Nach einer Verweilzeit von 2 h wurde die Wasserdampf-Zufuhr unterbrochen, der Autoklav geöffnet und unter normalen atmosphärischen Bedingungen auf Raumtemperatur abgekühlt. Die Pumpenteile waren mit einer festhaftenden schwarz-glänzenden Magnetitschicht überzogen, deren Dicke etwa 0,008 mm betrug. Ein Teil der mit Magnetit beschichteten Pumpenteile wurde mit einem Polymethacrylat-Harz infiltriert, dessen Viskosität bei 20 °C etwa 15 mPa · s betrug. Die Teile waren in einem Autoklaven aufgeschichtet, der Druck wurde für 15 min auf 8 mbar gesenkt, die Teile dann mit dem Harz überschichtet und der Druck auf 10 bar erhöht. Zur Härtung des Harzes wurden die Teile schließlich auf 100 °C erhitzt und für 15 min auf dieser Temperatur gehalten.

Drehschieberpumpen mit beschichtetem Drehkolben, Gehäuse und beschichteten Seitenteilen und zum Vergleich eine Pumpe mit plasmanitrierten Gleitflächen, eine unbehandelte in den Stillstandsperioden mit einem PTFE-Spray beaufschlagte Pumpe und eine Pumpe, deren Gleitflächen mit einer Nickelschicht versehen war, wurden einem Korrosionstest unterworfen. Die Oberflächenhärte der mit Magnetit beschichteten Pumpe war ca. 210 (HB 2,5/62,5), die Rauhtiefe Rₜ der Gleitfläche etwa 5 µm. Die Schieber bestanden aus einem graphitischen Werkstoff (Rohdichte 1,75 g/cm³, Shore-Härte ca. 60, Biegefestigkeit - 75 MPa, E-Modul - 20 GPa). Die Pumpen liefen zunächst fünf Tage mit einem maximalen Unterdruck von 0,08 bar, wurden anschließend etwa 15 min bei freier Ansaugung mit 0,4 m³ Wasserdampf beaufschlagt und dann abgeschaltet. Nach drei Tagen wurden die Pumpen geöffnet und visuell auf Korrosionsstellen untersucht. Der Zyklus wiederholte sich bis zu einer kumulierten Laufzeit von 2000 h. Die Ergebnisse waren wie folgt:
1. Pumpe ohne Schutzschicht, die während der Stillstandszeiten mit PTFE besprüht wurde. Die Pumpe war bereits nach dem ersten Testzyklus stark verrostet und konnte nicht mehr angefahren werden.
2. Pumpe mit plasmanitrierter Gleitschicht. Am Versuchsende waren der Drehkolben, die Stirnflächen des Gehäuses und die Seitendeckel stark korrodiert. Es wurde nur noch ein Unterdruck von 0,7 bar erreicht. Die Gleitfläche selbst war überwiegend frei von Korrosionsstellen, der Schieberverschleiß betrug 0,029 mm/100 h.
3. Pumpe mit vernickelter Gleitfläche. Am Versuchsende gab es flächige Korrosionsstellen auf dem Drehkolben, den Stirnflächen des Gehäuses und an den Seitendeckeln. Der Schieberverschleiß war 0,032 mm/100 h.
4. Pumpe mit Magnetit-Schutzschicht. Es gab keine Anzeichen für eine Korrosion, der Schieberverschleiß war 0,019 mm/100 h.
5. Pumpe mit Magnetit-Schutzschicht und Polymethacrylat-Harz-Infiltrierung. Ergebnisse wie unter 4.

Mit Öl geschmierte Pumpen aus dem gleichen Werkstoff verhalten sich im wesentlichen wie die im Trockenlauf untersuchten Pumpen.

## Patentansprüche

1. Korrosionsbeständige Drehschieberpumpe mit einem exzentrisch in einem Arbeitsraum gelagerten Drehkolben, Gehäuse und Seitendeckeln aus einem Eisenwerkstoff,
dadurch gekennzeichnet,
daß die dem Arbeitsraum zugekehrten Flächen von Drehkolben, Gehäuse und Seitendeckeln mit einer Schutzschicht aus Magnetit versehen sind.

2. Drehschieberpumpe nach Patentanspruch 1,
dadurch gekennzeichnet,
daß die Dicke der Schutzschicht 0,005 bis 0,05 mm beträgt.

3. Drehschieberpumpe nach den Patentansprüchen 1 und 2, dadurch gekennzeichnet,
daß die Schutzschicht mit einem Kunstharz infiltriert ist.

4. Drehschieberpumpe nach den Patentansprüchen 1 bis 3,
dadurch gekennzeichnet,
daß die Schutzschicht mit einem Acrylatharz imprägniert ist.

5. Verfahren zum Herstellen einer Drehschieberpumpe nach Patentanspruch 1,
dadurch gekennzeichnet,
daß Drehkolben, Gehäuse und Seitendeckel der Pumpe bei einer Temperatur von 500 bis 650 °C einer wasserdampfhaltigen Atmosphäre ausgesetzt werden und auf der Oberfläche der Pumpenteile eine Schutzschicht aus Magnetit gebildet wird.

6. Verfahren nach Patentanspruch 5,
dadurch gekennzeichnet,
daß die mit Schutzschichten versehenen Teile der Pumpe bei einer Temperatur von 500 bis 650 °C und einem Druck von 0,01 bis 0,05 bar getempert werden.

7. Verfahren nach den Patentansprüchen 5 und 6,
dadurch gekennzeichnet,
daß die mit den Schutzschichten versehenen Teile der Pumpe in die Schmelze oder Lösung eines Kunstharzes getaucht, die Poren der Schutzschicht mit dem Kunstharz gefüllt und die Pumpenteile zum Härten des Harzes auf wenigstens 80 °C erhitzt werden.
